# FASCICULE DE BREVET EUROPEEN

(11) **EP 0 283 414 B1**
(45) Date de publication et mention de la délivrance du brevet: **23.09.1992**
(21) Numéro de dépôt: 88420094.0
(22) Date de dépôt: 21.03.1988
(51) Int. Cl.: H01H 85/18, H01H 69/02

(54) **Fusible à enveloppe de céramique rigide haute densité et méthode de fabrication de ce fusible**
Sicherung mit Umhüllung aus fester Keramik hoher Dichte und Herstellungsverfahren dieser Sicherung
Fuse with high density ceramic casing and method of fabrication of that fuse

(30) Priorité: 20.03.1987 CA 532649
(43) Date de publication de la demande: 21.09.1988
(73) Titulaire: HYDRO-QUEBEC, Montreal, Québec H2Z 1A4 (CA)
(72) Inventeur: Narancic, Vojislav, Ville d'Anjou (Québec)H1K 3Z7 (CA); Fecteau, Gilles, Boucherville (Québec)J4B 5H6 (CA)
(74) Mandataire: Maureau, Pierre

(56) Documents cités:
- CH-A- 209 745
- DD-A- 109 472
- DD-A- 109 472
- DE-A- 364 719
- FR-A- 1 149 961
- GB-A- 2 069 776

## Description

La présente invention concerne un fusible limiteur de courant haute puissance comprenant un élément fusible conducteur d'électricité entouré de façon serrée par une enveloppe en un matériau rigide haute densité (non poreux), notamment en céramique. L'invention concerne également une méthode de fabrication d'un tel fusible.

De façon générale, un fusible est un dispositif électrique qui conduit un courant et qui interrompt ce même courant lorsqu'il dépasse une valeur prédéterminée, pour ainsi protéger un circuit électrique contre un courant de trop grande intensité. Les courants de défaut de très grande intensité sont donc interrompus bien avant qu'ils n'atteignent leur amplitude maximale. Un fusible limite par conséquent l'énergie qui pourrait se développer dans un circuit électrique défectueux et l'endommager.

Les fusibles limiteurs de courant haute puissance conventionnels se composent habituellement d'un tube isolant de fibre de verre ou de céramique fermé à chaque extrémité par des couvercles métalliques. Ces couvercles constituent des terminaux qui permettent la connexion du fusible dans un circuit électrique à protéger. Ces fusibles conventionnels renferment aussi un ou plusieurs éléments fusibles conducteurs d'électricité qui se présentent sous forme de fils ou de rubans et qui sont respectivement reliés à leurs deux extrémités aux deux couvercles. Les éléments fusibles sont métalliques et contiennent par exemple de l'argent, du cuivre, de l'aluminium, etc. Ils sont en outre entourés d'un agent extincteur d'arc, généralement du sable de quartz ayant subi un compactage et remplissant le tube isolant.

Au passage d'un courant de défaut à travers un élément fusible, le métal qui le compose atteint son point de fusion en des endroits déterminés par sa géométrie. Il se produit alors un arc électrique de coupure de courant dont la résistance augmente jusqu'à une valeur suffisante pour développer une tension plus élevée que celle de la source. Comme cette tension d'arc est de polarité opposée à celle de la source, le courant de défaut diminue alors jusqu'à une valeur nulle. Les caractéristiques de cette réduction de courant sont intimement liées à la nature de l'agent extincteur d'arc.

A cause de la faible conductivité thermique du sable de quartz, et du remplissage partiel (environ 70%) par le sable de quartz de l'espace intérieur du tube isolant, il résulte une faible dissipation de chaleur lors de la production de l'arc électrique, ce qui augmente le temps de coupure du courant par le fusible et l'énergie développée à l'intérieur de celui-ci. Lors de la production de l'arc, le métal formant l'élément fusible est vaporisé et crée une pression, laquelle forme un canal d'arc dans le sable de quartz plus grand que les dimensions initiales de l'élément fusible. La tension d'arc augmente alors plus lentement, ce qui a pour effet d'augmenter le temps de coupure du courant.

Afin d'améliorer la conductivité thermique et la rigidité mécanique du sable de quartz, le document US-A-3 838 375 (FRIND et al) auquel correspond le document D.D.A.109 472, et le document US-A-4 003 129 (KOCH et al) proposent d'introduire un liant inorganique dans le sable de quartz tout en conservant une certaine porosité. Les résultats obtenus par ce moyen sont supérieurs à ceux des fusibles conventionnels ayant subi un compactage de sable classique.

Par ailleurs, le document CH-A-209 745 décrit un fusible électrique comportant des pièces de contact et un corps en matière isolante pourvu d'au moins un canal contenant un élément fusible. Les deux pièces en question sont retenues ensemble à l'aide de vis ou de rivets. La cavité dans laquelle est placé l'élément fusible est, en pratique, remplie de sable de silice introduit par une ouverture prévue à cet effet.

Un but de la présente invention est d'améliorer les caractéristiques de fonctionnement d'un fusible limiteur de courant, et plus précisément encore d'un fusible limiteur de courant haute puissance, en remplaçant le sable de quartz incluant ou non un liant organique par une enveloppe en matériau rigide haute densité, en particulier en céramique, qui entoure de façon serrée l'élément fusible et qui présente une grande résistivité diélectrique à la température élevée de l'arc électrique et une grande résistance aux chocs de pression et de température élevée causée par l'arc.

Plus spécifiquement, la présente invention a pour objet un fusible limiteur de courant comprenant un élément fusible, un agent extincteur d'arc entourant de façon serrée l'élément fusible, cet agent extincteur d'arc présentant une grande résistivité diélectrique à la température élevée d'un arc électrique survenant lors de la fusion de l'élément, et une paire de terminaux reliés entre eux par l'intermédiaire de l'élément fusible, lesdits terminaux permettant la connexion de l'élément fusible dans un circuit électrique susceptible de subir une surintensité de courant ; ce fusible est caractérisé en ce que l'agent extincteur d'arc est constitué par une enveloppe de céramique rigide non poreuse présentant une cavité centrale complètement remplie par l'élément fusible d façon à ne laisser aucun vide, ladite céramique rigide non poreuse présentant une grande résistance aux chocs de pression interne et de température élevée causés par ledit arc électrique.

De préférence, la céramique rigide non poreuse constituant l'enveloppe est une céramique haute densité telle que l'alumine, Al₂O₃, et l'oxyde de Beryllium, BeO, qui présente en outre une grande conductivité thermique et une grande chaleur spécifique qui lui permettent d'absorber rapidement la chaleur produite à l'intérieur de l'enveloppe par l'arc électrique.

Tel qu'il sera explicité plus en détail ci-après, les céramiques possédant une grande résistance mécanique ainsi qu'une grande résistance à la température élevée de l'arc électrique favorisent une montée plus rapide de la tension d'arc en comparaison avec les fusibles de l'art antérieur, ce qui cause une interruption beaucoup plus rapide du courant de défaut.

Selon la présente invention, il est également prévu une méthode de fabrication d'un fusible limiteur de courant, tel que défini ci-dessus, du type comprenant l'insertion d'un élément fusible apte à conduire un courant électrique dans un agent extincteur d'arc présentant une grande résistivité diélectrique à la température élevée d'un arc électrique survenant lors de la fusion dudit élément, ladite insertion étant effectuée de manière à ce que ledit agent extincteur d'arc entoure de façon serrée ledit élément fusible, et le montage subséquent d'une paire de terminaux reliés entre eux par l'intermédiaire de l'élément fusible, lesdits terminaux permettant la connexion de l'élément fusible dans un circuit électrique susceptible de subir une surintensité de courant, méthode caractérisée en ce que l'on utilise une enveloppe constituée d'une céramique rigide non poreuse comme agent extincteur d'arc, ladite céramique définissant une cavité de même forme et dimensions que l'élément fusible, de façon à être complètement remplie sans aucun vide par ledit élément fusible lors de son insertion, ladite céramique présentant une grande résistance aux chocs de pression interne et de température élevée causés par ledit arc électrique.

De préférence, l'étape de montage de la paire de terminaux sur l'enveloppe comporte la métallisation de cette enveloppe aux deux extrémités.

Selon un mode de réalisation préféré de l'invention, l'étape de production de l'enveloppe comporte la production de deux pièces complémentaires constituées du matériau rigide haute densité et ayant chacune une surface de contact avec l'autre desdites deux pièces, la surface de contact de l'une de ces deux pièces complémentaires comprenant une rainure de même forme et dimensions que l'élément fusible qui est de forme allongée, et l'étape d'insertion de l'élément fusible consiste à insérer cet élément à l'intérieur de la rainure et à assembler les deux pièces complémentaires en joignant leurs surfaces de contact.

Selon un autre aspect de la présente invention, une méthode de fabrication d'un fusible limiteur de courant comprend une étape de production d'une enveloppe constituée d'une céramique rigide non poreuse qui définit une cavité, ce matériau présentant une grande résistivité diélectrique à température élevée ainsi qu'une grande résistance à des chocs de pression interne et de température élevée. Cette méthode de fabrication d'un fusible limiteur de courant comporte en outre des étapes d'injection d'un métal en fusion à l'intérieur de ladite cavité de l'enveloppe pour former un élément fusible apte à conduire un courant électrique et conçu pour fondre et ainsi interrompre ledit courant électrique lorsque ce dernier atteint une valeur donnée, et de montage sur l'enveloppe d'une paire de terminaux reliés entre eux par l'intermédiaire de l'élément fusible, et permettant donc la connexion de cet élément dans un circuit électrique susceptible de subir une surintensité de courant.

Selon un mode de réalisation préféré de cette dernière méthode de fabrication d'un fusible limiteur de courant, l'étape de production de l'enveloppe comporte l'utilisation de pièces de métal à haut point de fusion pour former la cavité de l'enveloppe.

Une gaine de fibre de verre ou encore de céramique peut entourer l'enveloppe du fusible selon l'invention pour ainsi augmenter la rigidité du fusible résultant.

Les avantages et autres caractéristiques de la présente invention ressortiront de la description non limitative qui suit de modes de réalisation préférés de celle-ci, donnés à titre non limitatif seulement avec référence aux dessins annexés dans lesquels:
La Figure 1 représente une coupe longitudinale d'un fusible selon l'invention, comportant une enveloppe en céramique rigide haute densité qui entoure de façon serrée un élément fusible;
La Figure 2 a) représente l'état physique du fusible de la Figure 1, avant fusion de l'élément fusible;
La Figure 2 b) représente l'état physique du fusible de la Figure 1, après fusion de l'élément fusible;
La Figure 3 présente un oscillogramme typique du fonctionnement du fusible selon l'invention lors d'une interruption de courant;
Les Figures 4, 5 a) et 5 b) sont des courbes qui démontrent les avantages du fusible selon l'invention par rapport aux fusibles de l'art antérieur;
La Figure 6 illustre un premier mode de fabrication de l'enveloppe de céramique du fusible selon l'invention;
La Figure 7 illustre un second mode de fabrication de l'enveloppe de céramique du fusible selon l'invention;
Les Figures 8 a) et 8 b) illustrent un troisième mode de fabrication de l'enveloppe de céramique du fusible selon la présente invention; et
Les Figures 9 et 10 illustrent des modes de fabrication du fusible selon l'invention, dans lesquels l'élément fusible est obtenu par injection de métal en fusion dans une cavité formée à l'intérieur de l'enveloppe de céramique.

Le fusible limiteur de courant de préférence haute puissance F selon la présente invention, tel qu'iliustré en coupe longitudinale à la Figure 1 des dessins, comporte un élément fusible métallique 1 sous forme de ruban. L'élément fusible 1 comporte au moins une réduction de largeur 2 (trois de ces réductions de largeur étant illustrées sur la Figure 1 pour fins d'exemple) où se produit un arc électrique lors de la fusion de l'élément fusible à cet endroit. Evidemment, les parties de l'élément 1 réduites en largeur sont les premières susceptibles de fusion. A cause de leur section transversale réduite, elles chauffent plus rapidement lorsque soumises à un courant électrique.

Le nombre de réductions de largeur du ruban formant l'élément 1, où se produisent des arcs électriques lors de la fusion de l'élément 1 à ces endroits, peut varier et est sélectionné de façon conventionnelle selon les besoins de l'application prévue. Il est aussi bien connu de remplacer ces réductions de largeur par des perforations pratiquées à travers le ruban métallique constituant l'élément 1.

Les explications ci-dessous se rapportent à un seul arc électrique de coupure de courant. Il est cependant évident que celles-ci s'appliquent à chaque arc électrique lorsque l'élément fusible sous forme de ruban comporte plusieurs réductions de largeur ou encore plusieurs perforations.

L'élément fusible 1 est entouré de façon serrée par une enveloppe de céramique rigide haute densité (non poreuse) 3 agissant comme agent extincteur d'arc. Cette céramique rigide peut être de l'alumine de formule chimique Al₂O₃, ou de l'oxyde de beryllium de formule chimique BeO, qui donnent d'excellents résultats. La céramique rigide utilisée dans la fabrication de l'enveloppe 3 peut toutefois être de diverses autres compositions, pourvu qu'elle soit non poreuse et possède en particulier les qualités suivantes:
a) une très grande résistance aux chocs de pression interne;
b) une très grande résistance aux chocs de température élevée;
c) une grande résistivité diélectrique aux températures élevées; et
d) une conductivité thermique élevée et une grande chaleur spécifique

L'enveloppe de céramique 3 doit avoir des dimensions suffisantes pour lui permettre de résister aux chocs de pression interne et de température élevée causés par la création de l'arc électrique à la coupure du courant, sans craquement ni explosion pour ainsi assurer une grande étanchéité. Elle peut toutefois être de dimension réduite et renforcée par une gaine cylindrique 4 de céramique ou encore de fibre de verre.

Les deux extrémités de l'enveloppe 3 du fusible F sont métallisées tel qu'indiqué par les références 5 et 6. Ces métallisations sont effectuées de façon conventionnelle directement sur la céramique. Il en résulte deux terminaux électriques 5 et 6 qui permettent de connecter le fusible F, plus particulièrement son élément fusible 1, dans un circuit électrique à protéger susceptible de subir une surintensité de courant. Evidemment, lors des métallisations, le métal appliqué entre en contact avec les extrémités de l'élément fusible 1 pour ainsi relier celui-ci entre les terminaux 5 et 6.

La Figure 2 a) illustre l'état physique du fusible F, avant la fusion de l'élément fusible 1, c'est-à-dire en conduction. L'élément fusible 1 est alors entouré de façon serrée par l'enveloppe de céramique 3.

Lors de la fusion de l'élément fusible 1, la très grande température de l'arc électrique de coupure de courant vaporise très rapidement l'élément 1 et forme à l'endroit où se produit l'arc (réduction de largeur du ruban métallique) une pression qui doit être maintenue par la grande étanchéité de l'enveloppe de céramique 3. Cette pression favorise une montée très rapide de la tension d'arc, et lorsque celle-ci atteint une valeur plus élevée que la tension de la source, un courant opposé ramène le courant de défaut très rapidement à une valeur nulle. La condensation des vapeurs métalliques en forme de gouttelettes sur les parois de la céramique assure une bonne isolation électrique entre les terminaux 5 et 6 du fusible, c'est-à-dire entre les bornes créées par les extrémités de l'élément fusible 1 de chaque côté de sa partie fondue et vaporisée.

L'alumine, Al₂O₃, et l'oxyde de Beryllium, BeO, sont des céramiques qui sont particulièrement bien adaptées pour entrer dans la fabrication du fusible F selon l'invention. En effet, celles-ci sont capables de maintenir la pression produite par l'arc électrique pour une durée de moins de 200 microsecondes, ce qui permet d'atteindre la valeur crête de la tension d'arc. Dans les quelques millisecondes qui suivent, les surfaces de ces céramiques en contact avec l'arc électrique sont soumises à une température élevée ainsi qu'à une pression encore élevée et une légère partie de celles-ci est portée au point de fusion. Une cavité légèrement plus grande que les dimensions de l'élément fusible est ainsi formée sous l'effet combiné de pression et de température, ce qui favorise la décomposition des gaz produits et offre une distance diélectrique plus grande entre les bornes du fusible créées par la fusion de l'élément 1. La condensation des vapeurs métalliques sur les parois de ces céramiques se fait, tel que déjà mentionné, en multiples gouttelettes de métal séparées les unes des autres d'une distance qui permet une excellente résistance diélectrique lorsque l'arc s'éteint. La grande résistivité diélectrique de ces céramiques à la température élevée de l'arc contribue également au rétablissement diélectrique rapide du fusible F. En outre, leur grande conductivité thermique et leur grande chaleur spécifique permettent à ces céramiques d'absorber rapidement la chaleur produite par l'arc électrique pour ainsi diminuer la température interne du fusible et contribuer à diminuer le temps de coupure du courant.

La Figure 2 b) montre l'état physique du fusible F après la fusion de l'élément 1. La cavité formée à l'emplacement de la partie fondue de l'élément 1 est relativement restreinte, ce qui a permis de maintenir la pression à l'endroit de fusion de l'élément 1.

La Figure 3 présente un oscillogramme typique du fonctionnement d'un fusible F selon l'invention. Cet oscillogramme illustre la montée très rapide de la tension d'arc V suite à la fusion de l'élément fusible 1. L'instant auquel se produit cette fusion est indiqué par la ligne B sur la Figure 3. L'oscillogramme illustre en outre la coupure très rapide du courant de défaut I, dont la valeur maximale est représentée par la ligne A, qui cesse de croître quand la tension d'arc V est au moins égale à la tension de source S. L'oscillogramme de la Figure 3 démontre donc que la capacité de la céramique rigide haute densité à supporter les chocs de pression et de température élevée, qui permet à l'enveloppe 3 de maintenir la pression au point de création de l'arc à la coupure du courant, assure une montée très rapide de la tension d'arc V comparativement aux fusibles de l'art antérieur, d'où provient l'efficacité d'interruption du courant de défaut I et, tel qu'il sera explicité plus en détail ci-après, une réduction substantielle de l'intégrale de joule (intégrale en fonction du temps du terme I²t) du fusible F.

Tel qu'également illustré par la Figure 3, l'écart entre la valeur maximale du courant représentée par la ligne A et celle du courant coupé à l'instant du début de l'arc représenté par la ligne B est inférieur à 1%. Lorsque le courant de défaut cesse d'augmenter et se renverse, la tension d'arc V cesse également d'augmenter. En conséquence, en ce qui concerne le fusible F selon l'invention, la montée rapide de la tension d'arc V ne signifie pas seulement une limitation trés rapide du courant de défaut I, mais aussi une limitation de la valeur crête de la tension d'arc développée. Des essais ont démontré que cette surtension est grandement réduite comparativement aux fusibles rapides de l'art antérieur utilisant par exemple le sable de quartz avec ou sans liant inorganique.

La Figure 4 est une série comparative de courbes qui illustrent le fonctionnement du fusible selon l'invention par rapport à ceux de l'art antérieur qui utilisent comme agent extincteur d'arc du sable de quartz aggloméré ou non. Il est à noter que les trois fusibles comportent des éléments fusibles sensiblement identiques.

Dans la Figure 4, la courbe C illustre la pente d'un courant de défaut présumé, appliqué à l'instant t₀ aux différents fusibles. La courbe C représente en fait un courant de court-circuit et son évolution en fonction du temps, s'il n'était pas interrompu. L'élément fusible de chaque fusible fond à un même instant t₁.

La courbe D de la Figure 4 illustre l'évolution du courant dans un fusible traditionnel utilisant comme agent extincteur d'arc du sable de quartz ayant subi un compactage,mais non aggloméré. Cette courbe D démontre qu'avec de tels fusibles, le courant de défaut augmente progressivement après la fusion de l'élément fusible, puis diminue lentement pour atteindre une valeur nulle à l'instant t₂ Ce phénoméne est dû, tel que démontré par la courbe E, à l'augmention plutôt lente de la tension d'arc dans un tel fusible et aussi à la valeur crête relativement faible de cette tension d'arc.

La courbe R illustre l'évolution du courant de défaut en fonction du temps obtenu avec le fusible décrit dans le brevet des Etats-Unis no. 3.838.375 (FRIND et AL). Cette courbe R démontre bien qu'un fusible qui utilise comme agent extincteur d'arc un sable de quartz aggloméré à l'aide d'un liant inorganique assure une meilleure protection contre les surintensités de courant qu'un fusible utilisant du sable de quartz non aggloméré. Puisque l'énergie transmise au circuit protégé correspond à l'intégrale en fonction du temps de t₀ à t₂ du terme I²t (intégrale de joule), I représentant tel que déjà mentionné le courant de défaut, il est donc évident que le fusible du brevet no. 3.838.375 (FRIND et AL) réduit de façon considérable l'énergie transmise au circuit protégé, en comparaison avec ceux utilisant comme agent extincteur d'arc du sable de quartz non aggloméré. Ceci résulte de l'augmentation beaucoup plus rapide de la tension d'arc du fusible selon le brevet américain no. 3.838.375 et de la valeur crête plus élevée de cette tension (voir courbe G de la Figure 4). Il se produit donc une réduction immédiate et progressive du courant à travers l'élément fusible, et ce jusqu'à ce que le courant soit interrompu au temps t₂.

L'évolution du courant de défaut en fonction du temps dans un fusible selon l'invention est représentée par la courbe S de la Figure 4. La courbe S démontre de façon évidente la supériorité fondamentale du fusible F selon la présente invention. Cette amélioration est apportée par l'enveloppe de céramique rigide haute densité pour les différentes raisons explicitées ci-dessus, et ce sans augmentation excessive de la tension d'arc V (voir Figure 3). Donc, la réduction appréciable de l'intégrale de joule et la faible augmentation de tension d'arc présentent des avantages indéniables du fusible F.

Aux Figures 5 a) et 5 b), on compare deux fusibles, l'un utilisant comme agent extincteur d'arc du sable de quartz non aggloméré (correspondant à la courbe de gauche) et l'autre utilisant une enveloppe de céramique rigide haute densité en accord avec la présente invention (correspondant à la courbe de droite).

Dans la Figure 5 a) des dessins, les courbes H et I représentent l'évolution du courant dans un fusible avec sable de quartz non aggloméré, et dans un fusible selon l'invention, respectivement, les deux fusibles possédant des éléments fusibles sensiblement identiques et les lignes verticales 9 et 10 indiquent l'instant de fusion de l'élément fusible pour les deux modèles de fusibles. La partie hachurée de la courbe I montre la réduction de l'intégrale de joule totale dans le fusible F selon l'invention.

Dans le cas où la réduction de l'intégrale de joule est d'importance secondaire, la masse de l'élément fusible métallique 1 peut être augmentée pour retarder la fusion. Cette façon de procéder augmente la valeur maximale du courant coupé et augmente ainsi l'intégrale de joule. Dans la Figure 5 b), on présente l'évolution du courant en fonction du temps dans deux types de fusibles, celui selon l'invention (courbe K) et un fusible classique avec sable de quartz non aggloméré (courbe J). La masse de l'élément fusible 1 du fusible F selon l'invention (courbe K) a été augmentée par rapport à celle de l'élément fusible du fusible conventionnel de sorte que les deux fusibles possèdent des intégrales de joule totales identiques. Le fusible F selon l'invention, (courbe K) offre alors une intégrale de joule préarc de deux à trois fois plus grande que celle du fusible conventionnel (courbe J), ce qui présente un avantage important puisque l'augmentation de l'intégrale de joule totale est nulle. A noter que dans la Figure 5 b), les lignes verticales 11 et 12 indiquent l'instant de fusion des éléments fusibles des fusibles conventionnels et selon l'invention, respectivement.

Il convient ici de mentionner que lors de la détermination de la masse de l'élément fusible pour obtenir une certaine intégrale de joule totale, il faut tenir compte de la grande conductivité thermique et de la grande chaleur spécifique de la céramique rigide haute densité utilisée. En effet, l'élément fusible 1 étant placé en contact avec la céramique, celle-ci assure une température plus faible de l'élément fusible 1 en service continu (conduction). Lorsque survient un courant de défaut, la fusion de l'élément 1 est retardée grâce à la grande masse céramique de l'enveloppe 3 qui absorbe et diffuse la chaleur.

L'obtention d'une intégrale de joule préarc plus grande tout en conservant une intégrale de joule postarc faible (Figure 5 b)), est recherchée pour certaines applications et présente donc un avantage certain. Une telle augmentation de l'intégrale de joule préarc permet en particulier de protéger plus efficacement les circuits de moteurs et de transformateurs sans fonctionnement intempestif du fusible lors de l'enclenchement.

Le fusible F selon l'invention présente une autre propriété intéressante, à savoir de pouvoir protéger des circuits à courant continu. En effet, des essais ont confirmé que l'efficacité de coupure d'un courant continu du fusible F est plus élevée que celle des fusibles de l'art antérieur. Une application du fusible selon l'invention pour la protection de batteries de condensateurs de grande puissance serait donc possible. Une autre application du fusible F serait la protection de circuits à semi-conducteurs, grâce à sa faible intégrale de joule et sa faible surtension d'arc.

Un autre avantage du fusible F selon l'invention est sa grande résistance aux chocs mécaniques. Il est bien connu que la résistance aux chocs mécaniques des fusibles haute puissance classiques dépend de la compactisation du sable de quartz ou autre matériau granulaire non aggloméré entourant l'élément fusible. Des chocs mécaniques répétés peuvent en effet endommager le ou les éléments fusibles, surtout dans les fusibles classiques de faibles calibres. Comme dans le fusible F selon l'invention, toutes les parties forment une masse rigide et compacte, la rupture des minces éléments fusibles est donc évitée.

La fabrication d'enveloppes en céramique haute densité telle que l'alumine, Al₂O₃, et l'oxyde de Beryllium, BeO, exige une pression et une température élevée, soit plus de 1100°C. Il est impossible, par conséquent, d'insérer directement l'élément fusible métallique 1 lors de cette fabrication, à cause de sa température de fusion relativement faible.

Par conséquent, des pièces de céramique sont plutôt formées préalablement avec un espace prévu pour recevoir l'élément fusible 1, ces pièces étant ensuite cimentées ensemble puis soumises à une cuisson à température réduite pour former l'enveloppe 3.

Un premier mode de fabrication de l'enveloppe 3 est illustré à la Figure 6 des dessins. Deux pièces complémentaires allongées 13 et 14 en céramique rigide haute densité et de section transversale en forme de demi-lune sont tout d'abord produites. Une rainure longitudinale 14ʹ est formée dans la surface plane de la pièce 14, cette rainure épousant la forme de l'élément fusible 1. Lorsque l'élément 1 a été inséré dans la rainure 14ʹ, les surfaces planes des pièces 13 et 14 sont jointes à l'aide d'un ciment céramique inorganique. Les pièces 13 et 14 ainsi réunies sont par la suite soumises à une pression mécanique pour bien les serrer l'une contre l'autre, puis cuites dans un four à une température plus faible que le point de fusion de l'élément métallique 1. Il en résulte une enveloppe cylindrique rigide et étanche.

La Figure 7 illustre un second mode de fabrication de l'enveloppe de céramique 3. Une tige cylindrique 15 ainsi qu'un tube 16, tous deux en céramique rigide haute densité telle que l'alumine, Al₂O₃, et l'oxyde de Beryllium, BeO, sont préalablement produites, la tige 15 comprenant une rainure longitudinale 15ʹ. La rainure 15ʹ épouse encore une fois la forme de l'élément 1. Lorsque l'élément métallique 1 a été inséré dans la rainure 15ʹ, l'ensemble tige 15 -élément 1 est alors glissé à l'intérieur du tube 16, tel qu'indiqué par la flèche 49. La différence entre le diamètre interne du tube 16 et le diamètre externe de la tige 15 ne laisse qu'un espace entre ces tige et tube destiné à être rempli avec un ciment inorganique pour céramique approprié. L'ensemble est par la suite placé dans un four pour cuisson à une température plus faible que le point de fusion de l'élément fusible, afin de former une enveloppe cylindrique de céramique étanche et très rigide.

Une autre méthode de fabrication de l'enveloppe 3 du fusible F selon l'invention est illustrée aux Figures 8 a) et 8 b) des dessins. Dans ce cas, on produit préalablement un tube 17 et plusieurs éléments cylindriques 18 de faible longueur en une céramique rigide haute densité. Une rainure ayant une portion longitudinale et une portion transversale est formée sur le côté et à une extrémité de chaque élément cylindrique 18. Encore une fois, la rainure de chaque élément cylindrique 18 épouse la forme de l'élément fusible 1. L'enveloppe de céramique de la Figure 8 présente l'avantage de pouvoir séparer deux réductions de section transversale successives 2 de l'élément fusible 1 par au moins un élément cylindrique 18 lorsque ces réductions de section sont positionnées dans l'axe géométrique de l'enveloppe cylindrique tel qu'illustré à la Figure 8 b). De cette façon, les arcs électriques se produisant dans le fusible F lors de la fusion de l'élément 1 aux emplacements de ces réductions de section sont séparés l'un de l'autre par au moins un des éléments cylindriques 18. Les éléments cylindriques 18 sont insérés bout à bout dans le tube 17 avec l'élément fusible 1 et reliés ensemble et au tube 17 à l'aide d'un ciment inorganique approprié. L'ensemble est alors soumis à une cuisson à une température plus faible que le point de fusion de l'élément métallique 1 pour former une enveloppe cylindrique rigide et étanche.

La Figure 9 illustre deux pièces complémentaires 19 et 20 qui, lorsqu'assemblées, forment une tige cylindrique de céramique rigide haute densité. Cette tige est ensuite insérée à l'intérieur d'un cylindre 22 formé à l'intérieur d'une pièce cylindrique 21 également de céramique rigide haute densité.

Lorsqu'assemblées, les pièces 19 et 20 définissent une cavité 28. Du métal en fusion 23 peut être injecté dans la cavité 28 pour former l'élément fusible. Une force centrifuge peut être utilisée pour s'assurer que le métal en fusion remplisse complètement la cavité, sans laisser aucun vide. Dans la Figure 9, l'élément fusible a la forme d'un ruban comprenant plusieurs perforations circulaires.

Les pièces 19, 20 et 21 sont réunies à l'aide d'un ciment inorganique, puis traitées thermiquement pour former une enveloppe étanche et rigide. Les pièces 19 et 20 sont réunies à l'aide du ciment inorganique avant l'injection de métal. L'assemblage des pièces 19 et 20 ainsi réunies avec la pièce 21 et tout traitement thermique de ces pièces peut avoir lieu soit avant, soit après l'injection de métal. Si le traitement thermique a lieu après l'injection de métal, on doit se rappeler que celui-ci doit être réalisé à une température inférieure au point de fusion du métal de l'élément fusible.

La pièce cylindrique 21 comporte trois cylindres tels que 22 pour recevoir trois tiges telles que 19, 20, pour ainsi former un fusible avec trois éléments fusibles identiques.

Des métaux a haut point de fusion tel que le tungstène peuvent être utilisés dans la fabrication de l'enveloppe 3 rigide haute densité pour former la cavité nécessaire à l'insertion de l'élément fusible 1. Un ruban ou fil de tungstène de même forme que l'élément fusible est inséré dans la céramique lors de sa fabrication. Après le formage et le frittage de la céramique à température et pression élevées, le ruban ou fil de tungstène est retiré et du métal en fusion est injecté dans la cavité ainsi formée pour constituer un élément fusible.

La Figure 10 illustre l'utilisation de plusieurs fils de tungstène pour former plusieurs cavités filiformes parallèles de section uniforme telles que 29 à l'intérieur d'une tige de céramique rigide haute densité 25. Après que les fils de tungstène aient été retirés, du métal en fusion 24 est injecté dans chaque cavité 29, pour former un élément fusible. Bien entendu, le diamètre de chaque cavité 29 est choisi selon les caractéristiques requises du fusible. Encore une fois, une force centrifuge peut être utilisée pour éviter la formation de tout vide dans la cavité lors de l'injection du métal en fusion. La tige 25 peut éventuellement être insérée dans un cylindre 27 formé dans une pièce cylindrique de céramique rigide haute densité 26, et reliée à celui-ci à l'aide d'un ciment inorganique soit avant soit après l'injection de métal. Encore une fois, la tige 25 et la pièce cylindrique 26 ainsi réunies sont soumises à un traitement thermique pour former une enveloppe rigide et étanche, avant ou après l'injection de métal en fusion.

Tout comme dans le cas de la Figure 9, la pièce cylindrique 26 est munie de trois cylindres tels que 27 pour recevoir trois tiges telles que 25 contenant chacune plusieurs éléments fusibles.

Selon l'enseignement ci-dessus, il devient facile de concevoir que l'élément fusible 1 des modes de réalisation présentés par les Figures 6 et 7 peut être manufacturé par injection de métal en fusion.

Une fois la fabrication de l'enveloppe de céramique rigide haute densité complétée, celle-ci entourant de façon serrée le ou les éléments fusibles, les deux extrémités de cette enveloppe sont métallisées pour former deux terminaux (par exemple les terminaux 5 et 6 de la Figure 1) respectivement reliés aux deux extrémités de l'élément ou des éléments fusibles.

Par la suite, une gaine cylindrique telle que 4 (figure 1) peut être disposée sur l'enveloppe de céramique. Cette gaine est constituée de céramique ou de fibre de verre et a pour fonction d'augmenter la rigidité mécanique du fusible F.

## Revendications

1. Fusible limiteur de courant (F) comprenant un élément fusible (1), un agent extincteur d'arc entourant de façon serrée l'élément fusible, cet agent extincteur d'arc présentant une grande résistivité diélectrique à la température élevée d'un arc électrique survenant lors de la fusion de l'élément (1), et une paire de terminaux (5,6) reliés entre eux par l'intermédiaire de l'élément fusible (1), lesdits terminaux (5,6) permettant la connexion de l'élément fusible (1) dans un circuit électrique susceptible de subir une surintensité de courant, caractérisé en ce que l'agent extincteur d'arc est constitué par une enveloppe (3) de céramique rigide non poreuse présentant une cavité centrale complètement remplie par l'élément fusible (1) de façon à ne laisser aucun vide, ladite céramique rigide haute densité non poreuse présentant une grande résistance aux chocs de pression interne et de température élevée causés par ledit arc électrique.

2. Fusible limiteur de courant selon la revendication 1, caractérisé en ce que ladite céramique rigide haute densité non poreuse présente en outre une grande conductivité thermique et une grande chaleur spécifique pour absorber rapidement la chaleur produite à l'intérieur de ladite enveloppe (3) par l'arc électrique.

3. Fusible limiteur de courant selon la revendication 2, caractérisé en ce que ladite céramique est de l'alumine de formule chimique Al₂O₃.

4. Fusible limiteur de courant selon la revendication 2, caractérisé en ce que ladite céramique est de l'oxyde de béryllium de formule chimique BeO.

5. Fusible limiteur de courant selon l'une quelconque des revendications 1 à 4, caractérisé en ce que ledit élément fusible (1) est de forme allongée et en ce que ladite enveloppe (3) est formée de deux pièces complémentaires (13, 14; 15, 16) ayant chacune une surface de contact avec l'autre desdites deux pièces, une rainure (14'; 15') de même forme et dimensions que l'élément fusible (1) étant pratiquée dans la surface de contace de l'une (14; 15) des deux pièces complémentaires (13, 14; 15, 16).

6. Fusible limiteur de courant selon la revendication 5, caractérisé en ce que lesdites surfaces de contact des deux pièces complémentaires (13, 14; 15, 16) sont jointes ensemble.

7. Fusible limiteur de courant selon la revendication 6, caractérisé en ce que lesdites surfaces de contact des deux pièces complémentaires (13, 14; 15, 16) sont jointes ensemble à l'aide d'un ciment inorganique.

8. Fusible limiteur de courant selon l'une quelconque des revendications 1 à 4, caractérisé en ce que ledit élément fusible (1) est de forme allongée et en ce que ladite enveloppe (3) comporte une partie tubulaire (16) et une tige (15), ladite tige (15) ayant deux extrémités et comportant une rainure (15') reliant les deux extrémités de la tige (150, ladite rainure (15') étant de même forme et dimensions que l'élément fusible (1), ladite tige (15) étant montée à l'intérieur de ladite partie tubulaire (16) avec ledit élément fusible (1) inséré dans ladite rainure (15').

9. Fusible limiteur de courant selon la revendication 8, caractérisé en ce que la tige (15) est fixée à l'intérieur de la partie tubulaire (16) à l'aide d'un ciment inorganique.

10. Fusible limiteur de courant selon l'une quelconque des revendications 1 à 4, caractérisé en ce que ledit élément fusible (1) est de forme allongée et en ce que ladite enveloppe (3) comporte une partie tubulaire (17) et une pluralité d'éléments cylindriques (18) de faible longueur, lesdits éléments cylindriques (18) comprenant des rainures qui épousent la forme de l'élément fusible (1) et qui sont positionnées sur lesdits éléments cylindriques (18) de sorte que l'élément fusible (1) suive un trajet non linéaire lorsqu'inséré dans les rainures desdits éléments cylindriques (18) montés bout à bout à l'intérieur de la partie tubulaire (17) de l'enveloppe (3).

11. Fusible limiteur de courant selon la revendication 10, caractérisé en ce que ladite partie tubulaire (17) et lesdits éléments cylindriques (18) sont joints ensemble à l'aide d'un ciment inorganique.

12. Fusible limiteur de courant selon la revendication 10, caractérisé en ce que ledit élément fusible (1) comporte plusieurs réductions (2) de section transversale et en ce que chaque paire de réductions (2) de section transversale successives sont séparées l'une de l'autre par au moins un desdits éléments cylindriques (18) de faible longueur.

13. Fusible limiteur de vourant selon la revendication 10, caractérisé en ce que chaque élément cylindrique (18) de faible longueur comporte deux surfaces planes d'extrémités substantiellement parallèles et une surface substantiellement cylindrique reliant entre elles lesdites deux surfaces planes et en ce que chaque élément cylindrique (18) comporte une rainure longitudinale pratiquée dans sa surface cylindrique et une rainure transversale pratiquée dans l'une de ses surfaces planes, lesdites rainures longitudinale et transversale communiquant l'une avec l'autre.

14. Fusible limiteur de courant selon l'une quelconque des revendications précédentes, caractérisé en ce qu'il comprend en outre une gaine (4) recouvrant l'enveloppe (3) pour ainsi augmenter la rigidité mécanique de ladite enveloppe (3).

15. Fusible limiteur de courant selon la revendication 14, caractérisé en ce que ladite gaine (4) est en fibre de verre.

16. Fusible limiteur de courant selon la revendication 14, caractérisé en ce que ladite gaine (4) est en céramique.

17. Fusible limiteur de courant selon l'une quelconque des revendications précédentes, caractérisé en ce que ladite enveloppe (3) est métallisée en deux endroits différents pour former ladite paire de terminaux (5, 6).

18. Fusible limiteur de courant selon l'une quelconque des revendications 1 à 4, caractérisé en ce que ladite enveloppe (3) comprend une tige (19, 20; 25) entourant de façon serrée au moins un élément fusible et une partie externe (21; 26) définissant une cavité (22; 27) pour recevoir ladite tige (19, 20; 25).

19. Fusible limiteur de courant selon l'une quelconque des revendications 1 à 4, caractérisé en ce que ladite enveloppe (3) comprend plusieurs tiges (19, 20; 25) entourant chacune de façon serrée au moins un élément fusible et une partie externe (21; 26) définissant des cavités (22; 27) pour recevoir lesdites tiges (19, 20; 25).

20. Fusible limiteur de courant selon l'une quelconque des revendications 5 à 7, caractérisé en ce que lesdites deux pièces complémentaires (13, 14) sont de forme allongée et ont une section transversale en forme de demi-lune.

21. Fusible limiteur de courant selon l'une quelconque des revendications 5 à 7, caractérisé en ce que lesdites surfaces de contact des deux pièces complémentaires (13, 14; 15, 16) sont jointes pour définir une cavité de même forme et dimensions que l'élément fusible (1), ledit élément fusible (1) étant formé par injection de métal en fusion dans ladite cavité.

22. Fusible limiteur de courant selon l'une quelconque des revendications 1 à 4, caractérisé en ce que ladite enveloppe (3) définit une cavité (28, 29) de même forme et dimensions que l'élément fusible (1), ledit élément fusible (1) étant formé par injection d'un métal en fusion (23; 24) dans ladite cavité (28; 29).

23. Méthode de fabrication d'un fusible limiteur de courant (F) selon la revendication 1, du type comprenant l'insertion d'un élément fusible (1) apte à conduire un courant électrique (I) dans un agent extincteur d'arc présentant une grande résistivité diélectrique à la température élevée d'un arc électrique survenant lors de la fusion dudit élément (1), ladite insertion étant effectuée de manière à ce que ledit agent extincteur d'arc entoure de façon serrée ledit élément fusible (1), et le montage subséquent d'une paire de terminaux (5, 6) reliés entre eux par l'intermédiaire de l'élément fusible (1), lesdits terminaux (5, 6) permettant la connexion de l'élément fusible (1) dans un circuit électrique susceptible de subir une surintensité de courant, caractérisée en ce que l'on, utilise une enveloppe (3) constituée d'une céramique rigide haute densité non poreuse comme agent extincteur d'arc, ladite céramique définissant une cavité de même forme et dimensions que l'élément fusible (1), de façon à être complètement remplie sans aucun vide par ledit élément fusible lors de son insertion, ladite céramique présentant une grande résistance aux chocs de pression interne et de température élevée causés par ledit arc électrique.

24. Méthode de fabrication selon la revendication 23, caractérisée en ce que ladite céramique rigide haute densité non poreuse présente en outre une grande conductivité thermique et une grande chaleur spécifique pour absorber rapidement la chaleur produite à l'intérieur de ladite enveloppe (3) par l'arc électrique.

25. Méthode de fabrication selon la revendication 24, caractérisée en ce que ladite céramique comporte de l'alumine de formule chimique Al₂O₃.

26. Méthode de fabrication selon la revendication 24, caractérisée en ce que ladite céramique comporte de l'oxyde de béryllium de formule chimique BeO.

27. Méthode de fabrication selon l'une quelconque des revendications 23 à 26, caractérisée en ce que ladite étape de montage de la paire de terminaux (5, 6) comporte la métallisation de l'enveloppe (3) en deux endroits différents.

28. Méthode de fabrication selon l'une quelconque des revendications 23 à 26, dans laquelle l'élément fusible (1) est de forme allongée, caractérisée en ce que:
l'enveloppe (3) est fabriquée de deux pièces complémentaires (13, 14) constituées de ladite céramique et ayant chacune une section transversale en forme de demi-lune définissant une surface de contact avec l'autre desdites deux pièces, la surface de contact de l'une desdites deux pièces complémentaires (13, 14) comprenant une rainure (14') de même forme et dimensions que l'élément fusible (1), et
ladite étape d'insertion de l'élément fusible (1) consiste à insérer ledit élément fusible à l'intérieur de ladite rainure (14') et à assembler les deux pièces complémentaires (13, 14), cet assemblage consistant à (a) joindre lesdites deux surfaces de contact des deux pièces complémentaires (13, 14) à l'aide d'un ciment inorganique et (b) soumettre lesdites deux pièces complémentaires (13, 14) ainsi jointes à une pression pour bien appuyer l'une contre l'autre lesdites deux surfaces de contact et à un traitement thermique à une température plus faible que le point de fusion de l'élément fusible (1) pour ainsi former une enveloppe (3) rigide et étanche.

29. Méthode de fabrication selon l'une quelconque des revendications 23 à 26, dans laquelle l'élément fusible (1) est de forme allongée, caractérisée en ce que:
l'enveloppe (3) est fabriquée de deux pièces complémentaires (15, 16) constituées de ladite céramique, l'une des deux pièces ayant une forme annulaire et l'autre la forme d'une tige dimensionnée pour s'insérer dans ladite pièce annulaire, les deux pièces ayant chacune une surface de contact avec l'autre, la surface de contact de l'une desdites pièces comprenant une rainure (15') de même forme et dimensions que l'élément fusible (1), et
ladite étape d'insertion de l'élément fusible consiste à insérer ledit élément fusible à l'intérieur de ladite rainure (15'), à insérer la pièce en forme de tige dans l'autre pièce de forme annulaire (15, 16) et à assembler ces deux pièces ensemble, cet assemblage consistant à (a) joindre lesdites deux surfaces de contact des deux pièces complémentaires (15, 16) à l'aide d'un ciment inorganique et (b) soumettre lesdites deux pièces complémentaires (15, 16) ainsi jointes à un traitement thermique à une température plus faible que le point de fusion de l'élément fusible (1) pour ainsi former une enveloppe (3) rigide et étanche.

30. Méthode de fabrication selon l'une quelconque des revendications 23 à 26, dans laquelle l'élément fusible (1) est de forme allongée, caractérisée en ce que:
l'enveloppe de céramique est fabriquée d'une partie tubulaire (17) et d'une pluralité d'éléments cylindriques (18) de faible longueur, lesdits éléments cylindriques (18) comprenant des rainures qui épousent la forme de l'élément fusible (1) et qui sont positionnées sur lesdits éléments cylindriques (18) de sorte que l'élément fusible (1) suive un trajet non linéaire lorsqu'inséré dans les rainures desdits éléments cylindriques (18) montés bout à bout à l'intérieur de ladite partie tubulaire (17), et
ladite étape d'insertion de l'élément fusible (1) consiste à (a) insérer l'élément fusible dans les rainures desdits éléments cylindriques (18) et positionner bout à bout lesdits éléments cylindriques accompagnés de l'élément fusible (1) à l'intérieur de la partie tubulaire (17), (b) joindre lesdits éléments cylindriques (18) et la partie tubulaire (17) à l'aide d'un ciment inorganique et (c) soumettre lesdits éléments cylindriques (18) et la partie tubulaire (17) ainsi joints à un traitement thermique à une température plus faible que le point de fusion de l'élément fusible (1) pour ainsi former une enveloppe rigide (3) et étanche.

31. Méthode de fabrication d'un fusible limiteur de courant (F) selon la revendication 1, caractérisée en ce qu'elle comprend les étapes suivantes:
on produit une enveloppe (3) constituée d'une céramique rigide haute densité non poreuse définissant une cavité (28; 29), ladite céramique présentant une grande résistivité diélectrique à température élevée, ainsi qu'une grande résistance à des chocs de pression interne et de température élevée,
on injecte un métal en fusion (23; 24) à l'intérieur de ladite cavité (28; 29) de l'enveloppe de façon à remplir complètement cette cavité sans laisser aucun vide pour former un élément fusible (1), et
on monte sur ladite enveloppe une paire de terminaux (5, 6) reliés entre eux par l'intermédiaire de l'élément fusible (1), lesdits terminaux (5, 6) permettant la connexion de l'élément fusible (1) dans un circuit électrique susceptible de subir une surintensité de courant.

32. Méthode de fabrication selon la revendication 31, caractérisée en ce que ladite céramique rigide non poreuse présente en outre une grande conductivité thermique et une grande chaleur spécifique pour absorber rapidement la chaleur produite à l'intérieur de ladite enveloppe (3) par l'arc électrique.

33. Méthode de fabrication selon la revendication 31 ou 32, caractérisée en ce que ladite étape de production de l'enveloppe (3) comporte l'utilisation d'au moins une pièce de métal à haut point de fusion pour former ladite cavité (29) de l'enveloppe (3).

34. Méthode de fabrication d'un fusible limiteur de courant (F) selon la revendication 31 ou 32, dans laquelle l'élément fusible (1) est de forme allongée, caractérisée en ce que:
ladite étape de production de l'enveloppe (3) comporte la production de deux pièces complémentaires (13, 14; 15, 16) constituées de ladite céramique et ayant chacune une surface de contact avec l'autre desdites deux pièces, la surface de contact de l'une desdites deux pièces complémentaires (14; 15) comprenant une rainure (14'; 15') de même forme et dimensions que l'élément fusible (1), et
ladite étape de production de l'enveloppe comporte en outre l'assemblage des deux pièces complémentaires (13, 14; 15, 16) qui consiste à joindre leurs surfaces de contact.

## Claims

1. A current-limiting fuse (F) comprising a fusible element (1), an arc-quenching agent closely surrounding the fusible element (1), said arc-quenching agent having a high dielectric resistivity at the high temperature of an electric arc produced upon melting of said fusible element (1), and a pair of terminals (5,6) interconnected through the fusible element, said terminals (5,6) providing for connection of the fusible element (1) in an electric circuit to be protected against an overcurrent, characterized in that said arc-quenching element consists of an envelope (3) made of non-porous rigid ceramic having a central cavity completely filled by the fusible element (1) in such a manner as not to leave any free space, said high density porous non rigid ceramic having a high resistance to shocks of internal pressure and high temperature caused by the production of said electric arc.

2. A current-limiting fuse according to claim 1, characterized in that said non-porous high density rigid ceramic further has a high thermal conductivity and a high specific heat to rapidly absorb the heat produced within said envelope (3) by the electric arc.

3. A current-limiting fuse according to claim 1, characterized in that said ceramic is alumina of formula Al₂O₃.

4. A current-limiting fuse according to claim 2, characterized in that said ceramic is beryllium oxide of formula BeO.

5. A current-limiting fuse according to any one of claims 1 to 4, characterized in that said fusible element (1) is elongated and in that said envelope (3) is formed of two complementary pieces (13,14; 15,16) each having a surface of contact with the other of said two pieces, a groove (14',15') having the same shape and dimensions as the fusible element (1) being provided in the contact surface of one of said two complementary pieces (14,15).

6. A current-limiting fuse according to claim 5, characterized in that said contact surfaces of the two complementary pieces (13,14; 15,16) are joined together.

7. A current-limiting fuse according to claim 6, characterized in that said contact surfaces of the two complemenraty pieces (13,14; 15,16) are joined together by means of an inorganic cement.

8. A current-limiting fuse according to any one of claims 1 to 4, characterized in that said fusible element (1) is elongated and in that said envelope (3) comprises a tubular portion (16) and a rod (15), said rod (15) having two ends and comprising a groove (15') interconnecting the two ends of the rod, said groove (15') having the same shape and dimensions as the fusible element (1), said rod (15) being mounted within the tubular portion (16) with the fusible element (1) being inserted in said groove (15').

9. A current-limiting fuse according to claim 8, characterized in that said rod (15) is fixed with the tubular portion (16) by means of an inorganic cement.

10. A current-limiting fuse according to any one of claims 1 to 4, characterized in that said fusible element (1) is elongated and in that said envelope (3) comprises a tubular portion (17) and a plurality of short cylindrical elements (18), said cylindrical elements (18) comprising grooves which follow the exact shape of the fusible element (1) and which are so positioned on said cylindrical elements (18) that the fusible element (1) follows a non linear course when inserted in the grooves of said short cylindrical elements (18) mounted end to end within said tubular portion (17) of the envelope (3).

11. A current-limiting fuse according to claim 10, characterized in that said tubular portion (17) and said cylindrical elements (18) are joined together by means of an inorganic cement.

12. A current-limiting fuse according to claim 10, characterized in that said fusible element (1) comprises a plurality of cross-section constrictions (2), and in that each pair of successive constrictions (2) are separated from each other by at least one of said short cylindrical elements (18).

13. A current-limiting fuse according to claim 10, characterized in that each of said short cylindrical elements (18) comprises two planar end surfaces substantially parallel to each other and a substantially cylindrical surface interconnecting together said two planar surfaces, and in that each of said short cylindrical elements (18) comprises a longitudinal groove made in its substantially cylindrical surface and a transversal groove made in one of its two planar surfaces, said longitudinal and transversal grooves communicating with each other.

14. A current-limiting fuse according to any one of the preceding claims, characterized in that it further comprises a sheath (4) covering the envelope (3) in order to increase the mechanical rigidity of the said envelope (3).

15. A current-limiting fuse according to claim 14, characterized in that said sheath (4) is made of glassfiber.

16. A current-limiting fuse according to claim 14, characterized in that said sheath (4) is made of ceramic.

17. A current-limiting fuse according to any one of the preceding claims, characterized in that said envelope (3) is metalized at two different locations thereof to form said pair of terminals (5,6).

18. A current-limiting fuse according to any one of claims 1 to 4, characterized in that said envelope (3) comprises a rod (19,20; 25) closely currounding at least one fusible element, and an external portion (21,26) defining a cavity (22; 27) to receive said rod (19,20; 25).

19. A current-limiting fuse according to any one of claims 1 to 4, characterized in that said envelope (3) comprises a plurality of rods (19,20; 25) each closely surrounding at least one fusible element and an external portion (21, 26) defining cavities (22; 27) to receive said rods.

20. A currenti-limiting fuse according to any one of claims 5 to 7, characterized in that said two complementary pieces (13, 14) are elongated and have a cross section in the form of a half-moon.

21. A current-limiting fuse according to any one of claims 5 to 7, characterized in that said contact surfaces of the two complementary (13,14; 15,16) are joined together to define a cavity having the same shape and dimensions as the fusible element (1), said fusible element being formed by injection of molten metal in said cavity.

22. A current-limiting fuse according to any one of claims 1 to 4, characterized in that said envelope (3) defines a cavity (28, 29) having the same shape and dimensions as the fusible element (1), said fusible element being formed by injection of molten metal 23,24) in said cariby (28,29).

23. A method of manufacturing a current-limiting fuse (F) according to claim 1, of the type comprising inserting a fusible element (1) designed to conduct an electric current (I) into an arc-quenching agent having a high dielectric resistivity at the high temperature of an electric arc produced upon melting of the fusible element (1), said insertion being carried out in such a manner that said arc given agent closely surrounds the fusible element (1), and subsequently mounting a pair of terminals (5, 6) interconnected through the fusible element (1), said pair of terminals (5, 6) providing for connection of the fusible element (1) in an electric circuit to be protected against an overcurrent, characterized in that use is made of an envelope (3) made of high density non-porous rigid ceramic as arc-quenching agent, said ceramic defining a cavity having the same shape and dimensions as the fusible element (1) so as to be completely filled by said fusible element with no free space left during its insertion, said ceramic having a high resistance to shocks of internal pressure and high temperature caused by said electric arc.

24. A method of manufacture according to claim 23, characterized in that said high density non-porous rigid ceramic further has a high thermal conductivity and a high specific heat in order to rapidly absorb the heat produced within said envelope (3) by the electric arc.

25. A method of manufacture according to claim 24, characterized in that said ceramic comprises alumina of formula Al₂O₃.

26. A method of manufacture according to claim 24, characterized in that said ceramic comprises beryllium oxide of formula BeO.

27. A method of manufacture according to any one of claims 23 to 26, characterized in that said step of mounting the pair of terminals (5, 6) comprises metalizing said envelope (3) at two different locations thereof.

28. A method of manufacture according to any one of claims 23 to 26, wherein said fusible element (1) is elongated, characterized in that:
the envelope (3) is made of two complementary pieces (13, 14) made of said rigid ceramic and each having a half-moon shaped transversal cross-section defining a surface of contact with the other of said complementary pieces, the contact surface of one of the complementary pieces (13, 14) comprising a groove (14') having the same shape and dimensions as the fusible element (1); and
said step of inserting said fusible element (1) consists in inserting said fusible element within said groove and in assembling together the two complementary pieces (13, 14), said assembly comprising (a) joining said two contact surfaces of the two complemenraty pieces by means of an inorganic cement, and (b) subjecting the so-joined complementary pieces to a pressure to press said two contact surfaces against each other, and to a heat treatment at a temperature lower than the melting point of the fusible element (1) for thereby forming a rigid and impervious envelope (3).

29. A method of manufacture according to any one of claims 23 to 26, wherein said fusible element (1) is elongated, characterized in that:
the envelope (3) is made of two complementary pieces (15, 16) made of said ceramic on of said pieces having an annular cross-section and the other piece the shape of a hod sized to be inserted into said annular piece, each of said pieces having a surface of contact with the other of said pieces, the surface of contact of one of said pieces comprising a groove (15') having the same shape and dimensions as the fusible element (1); and
said step of inserting the fusible element (1) consists in inserting said fusible element within said groove (15'), in inserting said rod-shaped piece into the other piece of annular cross-section (15,16) and in assembling together said two pieces (15, 16), said assembly consisting of (a) joining said contact surfaces of the two complementary pieces (15,16) by means of an inorganic cement, and (b) subjecting the so-joined two complementary pieces to a heat treatment at a temperature lower than the melting point of the fusible element (1) for thereby forming a rigid and impervious envelope (3).

30. A method of manufacture according to any one of claims 23 to 26, wherein said fusible element (1) is elongated, characterized in that:
the envelope of ceramic is made of a tubular portion (17) and a plurality of short cylindrical elements (18), said cylindrical elements (18) comprising grooves which follow the exact shape of the fusible element (1) and which are so positioned on said cylindrical elements (18) that the fusible element (1) follows a non linear course when inserted in said grooves of the cylindrical elements (18) mounted end to end within said tubular portion (17); and
said step of inserting the fusible element (1) consists in (a) inserting the fusible element in said grooves of the cylindrical elements (18) and positioning end to end said cylindrical elements (18) along with the fusible element (1) within the tubular portion (17), (b) joining together said cylindrical elements (18) and tubular portion (17) by means of an inorganic cement, and (c) subjecting the low-joined cylindrical elements (18) and tubular portion (17) to a heat treatment at a temperature lower than the melting point of the fusible element (1) for thereby forming a rigid and impervious envelope (3).

31. A method of manufacturing a current-limiting fuse (F) according to claim 1, characterized in that it comprises the following steps:
producing an envelope (3) made of non-porous high density rigid ceramic defining a cavity (28: 29), said ceramic having a high dielectric resistivity at high temperatures as well as a high resistance to shocks of internal pressure and high temperature:
injecting a molten metal (23, 24) within said cavity (28, 29) of the envelope so as to completely fill this cavity without leaving any free space to form a fusible element (1); and
mounting on said envelope a pair of terminals (5, 6) interconnected together through the fusible element, said pair of terminals (5, 6) providing for connection of the fusible element (1) in an electric circuit to be protected against an overcurrent.

32. A method of manufacture according to claim 31, wherein said non-porous rigid ceramic further has a high thermal conductivity and a high specific heat to rapidly absorb the heat produced within said envelope (3) by the electric arc.

33. A method of manufacture according to claim 31 or 32, wherein said step of producing the envelope (3) comprises the use of at least one piece of metal having a high melting point to form said cavity (29) of the envelope (3).

34. A method of manufacturing a current-limiting fuse (F) according to claim 31 or 32, wherein said fusible element (1) is elongated, characterized in that:
said step of producing the envelope (3) comprises the production of two complementary pieces (13, 14; 15, 16) made of said ceramic and each having a surface of contact with the other of said two pieces, the contact surface of one of said two complementary pieces (14, 15) comprising a groove (14', 15') having the same shape and dimensions as the fusible element (1); and
said step of producing the envelope further comprising assembling the two compementary pieces (13,14; 15, 16) by joining together said contact surfaces.

## Patentansprüche

1. Schmelzbarer Strombegrenzer (F) mit einem schmelzbaren Element (1), einem das schmelzbare Element fest gepackt umgebenden Bogenlöschmittel, das einen großen spezifischen dielektrischen Widerstand gegenüber der erhöhten Temperatur eines beim Schmelzen des Elements (1) auftretenden elektrischen Bogens aufweist, sowie mit einem Paar untereinander über das schmelzbare Element (1) verbundener Anschlüsse (5, 6), die die Verbindung des schmelzbaren Elements (1) in eine elektrische Schaltung ermöglichen, die in der Lage ist, einen Überstrom zu erleiden, dadurch gekennzeichnet, daß das Bogenlöschmittel von einer Umhüllung (3) aus starrer nichtporöser Keramik gebildet wird, die einen von dem schmelzbaren Element (1) derart vollständig gefüllten zentralen Hohlraum aufweist, daß kein Leerraum bleibt, wobei die starre nichtporöse Keramik hoher Dichte eine hohe Festigkeit gegenüber den durch den elektrischen Bogen verursachten Schocks des Innendrucks und der erhöhten Temperatur aufweist.

2. Schmelzbarer Strombegrenzer nach Anspruch 1, dadurch gekennzeichnet, daß die starre nichtporöse Keramik hoher Dichte darüber hinaus eine große thermische Leitfähigkeit und eine große spezifische Wärme aufweist, um schnell die im Inneren der Umhüllung (3) durch den elektrischen Bogen erzeugte Hitze zu absorbieren.

3. Schmelzbarer Strombegrenzer nach Anspruch 2, dadurch gekennzeichnet, daß die Keramik aus Aluminiumoxid der chemischen Formel Al₂O₃ ist.

4. Schmelzbarer Strombegrenzer nach Anspruch 2, dadurch gekennzeichnet, daß die Keramik aus Berylliumoxid der chemischen Formel BeO ist.

5. Schmelzbarer Strombegrenzer nach einem der Ansprüche 1 bis 4, dadurch gekennzeichnet, daß das schmelzbare Element (1) langgestreckte Form aufweist und die Umhüllung (3) aus zwei komplementären Teilstücken (13, 14; 15, 16) gebildet ist, die jeweils eine Berührungsoberfläche mit dem anderen der beiden Teilstücke aufweist, wobei ein Nut (14'; 15') der gleichen Form und Abmessungen wie das schmelzbare Element (1) in der Berührungsoberfläche eines (14; 15) der zwei komplementären Teilstücke (13, 14; 15, 16) ausgebildet ist.

6. Schmelzbarer Strombegrenzer nach Anspruch 5, dadurch gekennzeichnet, daß die Berührungsoberflächen der beiden komplementären Teilstücke (13, 14; 15, 16) miteinander verbunden sind.

7. Schmelzbarer Strombegrenzer nach Anspruch 6, dadurch gekennzeichnet, daß die Berührungsoberflächen der beiden komplementären Teilstücke (13, 14; 15, 16) mit Hilfe eines anorganischen Kitts miteinander verbunden sind.

8. Schmelzbarer Strombegrenzer nach einem der Ansprüche 1 bis 4, dadurch gekennzeichnet, daß das schmelzbare Element (1) langgestreckte Form aufweist und daß die Umhüllung (3) einen rohrförmigen Abschnitt (16) und einen Schaft (15) aufweist, wobei der Schaft (15) zwei Enden enthält und eine die beiden Enden des Schafts (15) verbindende Nut (15') aufweist, die die gleiche Form und Abmessungen wie das schmelzbare Element (1) aufweist, wobei der Schaft (15) im Inneren des rohrförmigen Teils (16) mit dem in die Nut (15') eingesetzten schmelzbaren Element (1) montiert ist.

9. Schmelzbarer Strombegrenzer nach Anspruch 8, dadurch gekennzeichnet, daß der Schaft (15) im Inneren des rohrförmigen Teils (16) mit Hilfe eines anorganischen Kitts befestigt ist.

10. Schmelzbarer Strombegrenzer nach einem der Ansprüche 1 bis 4, dadurch gekennzeichnet, daß das schmelzbare Element (1) langgestreckte Form aufweist und die Umhüllung (3) einen rohrförmigen Teil (17) und eine Vielzahl zylindrischer Elemente (18) geringer Länge enthält, die sich der Form des schmelzbaren Elements (1) anschmiegende Nuten aufweisen, die auf den zylindrischen Elementen (18) derart positioniert sind, daß das schmelzbare Element (1) einem nicht geradlinigen Weg folgt, wenn es in die Nuten der zylindrischen Elemente (18) eingesetzt ist, die stumpf zusammenstoßend im Inneren des rohrförmigen Teils (17) der Umhüllung (3) angeordnet sind.

11. Schmelzbarer Strombegrenzer nach Anspruch 10, dadurch gekennzeichnet, daß der rohrförmige Teil (17) und die zylindrischen Elemente (18) mit Hilfe eines anorganischen Kitts miteinander verbunden sind.

12. Schmelzbarer Strombegrenzer nach Anspruch 10, dadurch gekennzeichnet, daß das schmelzbare Element (1) mehrere Querschnittsverringerungen (2) aufweist und daß jedes Paar aufeinanderfolgender Querschnittsverringerungen (2) voneinander durch mindestens eines der zylindrischen Elemente (18) geringer Länge getrennt ist.

13. Schmelzbarer Strombegrenzer nach Anspruch 10, dadurch gekennzeichnet, daß jedes zylindrische Element (18) geringer Länge zwei ebene Endoberflächen, die im wesentlichen parallel verlaufen, und eine im wesentlichen zylindrische Oberfläche aufweist, die die beiden ebenen Oberflächen miteinander verbindet, und daß jedes zylindrische Element (18) eine in seiner zylindrischen Oberfläche ausgebildete Längsnut und eine in einer seiner ebenen Oberflächen ausgebildete Quernut aufweist, wobei die Längsnut und Quernut miteinander in Verbindung stehen.

14. Schmelzbarer Strombegrenzer nach einem der vorhergehenden Ansprüche, dadurch gekennzeichnet, daß er darüber hinaus eine die Umhüllung (3) abdeckende Hülle (4) zur Vergrößerung der mechanischen Starrheit der Umhüllung (3) aufweist.

15. Schmelzbarer Strombegrenzer nach Anspruch 14, dadurch gekennzeichnet, daß die Hülle (4) aus Glasfaser besteht.

16. Schmelzbarer Strombegrenzer nach Anspruch 14, dadurch gekennzeichnet, daß die Hülle (4) aus Keramik besteht.

17. Schmelzbarer Strombegrenzer nach einem der vorhergehenden Ansprüche, dadurch gekennzeichnet, daß die Umhüllung (3) an zwei voneinander verschiedenen Stellen zur Bildung des Paars von Anschlüssen (5, 6) metallisiert ist.

18. Schmelzbarer Strombegrenzer nach einem der Ansprüche 1 bis 4, dadurch gekennzeichnet, daß die Umhüllung (3) einen Schaft (19, 20; 25), der dicht gepackt mindestens ein schmelzbares Element umgibt, sowie einen äußeren Teil 21; 26) aufweist, der einen Hohlraum (22; 27) zur Aufnahme des Schafts (19, 20; 25) bildet.

19. Schmelzbarer Strombegrenzer nach einem der Ansprüche 1 bis 4, dadurch gekennzeichnet, daß die Umhüllung (3) mehrere Schäfte (19, 20; 25), die jeweils dicht gepackt mindestens ein schmelzbares Element umgeben, sowie einen äußeren Teil (21; 26) aufweist, der Hohlräume (22; 27) zur Aufnahme der Schäfte (19, 20; 25) bildet.

20. Schmelzbarer Strombegrenzer nach einem der Ansprüche 5 bis 7, dadurch gekennzeichnet, daß die beiden komplementären Teilstücke (13, 14) langgestreckte Form aufweisen und einen Querschnitt in Form eines Halbmondes aufweisen.

21. Schmelzbarer Strombegrenzer nach einem der Ansprüche 5 bis 7, dadurch gekennzeichnet, daß die Berührungsoberflächen der beiden komplementären Teilstücke (13, 14; 15, 16) verbunden sind, um einen Hohlraum der gleichen Form und Abmessungen wie das schmelzbare Element (1) zu bilden, wobei das schmelzbare Element (1) durch Injektion von geschmolzenem Metall in den Hohlraum gebildet wird.

22. Schmelzbarer Strombegrenzer nach einem der Ansprüche 1 bis 4, dadurch gekennzeichnet, daß die Umhüllung (3) einen Hohlraum (28, 29) der gleichen Form und Abmessungen wie das schmelzbare Element (1) bildet und das schmelzbare Element (1) durch Injektion eines geschmolzenen Metalls (23; 24) in den Hohlraum (28; 29) gebildet wird.

23. Verfahren zur Herstellung eines schmelzbaren Strombegrenzers (F) nach Anspruch 1, der Art, bei der ein der Leitung eines elektrischen Stroms (I) fähiges schmelzbares Element (1) in ein Bogenlöschmittel mit einem großen spezifischen dielektrischen Widerstand gegenüber der erhöhten Temperatur eines bei dem Schmelzen des Elements (1) auftretenden elektrischen Bogens eingesetzt wird und die Einsetzung derart durchgeführt wird, daß das Bogenlöschmittel in dichtgepackter Weise das schmelzbare Element (1) umgibt, gefolgt von der Anbringung eines Paares von untereinander über das schmelzbare Element (1) verbundenen Anschlüssen (5, 6), die die Verbindung des schmelzbaren Elementes (1) in einer elektrischen Schaltung ermöglichen, die fähig ist, einen Überstrom zu erleiden, dadurch gekennzeichnet, daß man eine aus einer starren, nicht porösen Keramik hoher Dichte gebildete Umhüllung (3) als Bogenlöschmittel verwendet, wobei die Keramik einen Hohlraum der gleichen Form und Abmessungen wie das schmelzbare Element (1) bildet, derart, daß dieser vollständig ohne jeden Leerraum durch das schmelzbare Element bei seiner Einsetzung ausgefüllt wird, wobei die Keramik eine große Festigkeit gegenüber den von dem elektrischen Bogen verursachten Innendruckstößen und Temperaturspitzen aufweist.

24. Herstellungsverfahren nach Anspruch 23, dadurch gekennzeichnet, daß die starre, nicht poröse Keramik hoher Dichte darüber hinaus eine große thermische Leitfähigkeit und eine große spezifische Wärme aufweist, um die im Innern der Umhüllung (3) durch den elektrischen Bogen erzeugte Wärme schnell zu absorbieren.

25. Herstellungsverfahren nach Anspruch 24, dadurch gekennzeichnet, daß die Keramik Aluminiumoxid der chemischen Formel Al₂O₃ aufweist.

26. Herstellungsverfahren nach Anspruch 24, dadurch gekennzeichnet, daß die Keramik Berylliumoxid der chemischen Formel BeO aufweist.

27. Herstellungsverfahren nach einem der Ansprüche 23 bis 26, dadurch gekennzeichnet, daß der Verfahrensschritt der Anbringung des Paares von Anschlüssen (5, 6) die Metallisierung der Umhüllung (3) an zwei voneinander verschiedenen Stellen aufweist.

28. Herstellungsverfahren nach einem der Ansprüche 23 bis 26, bei dem das schmelzbare Element langgestreckte Form aufweist, dadurch gekennzeichnet, daß:
die Umhüllung (3) aus zwei von der Keramik gebildeten komplementären Teilstücken (13, 14) hergestellt wird, die jeweils einen Querschnitt in Form eines Halbmondes aufweisen und eine Berührungsoberfläche mit dem anderen der beiden Teilstücke bilden, wobei die Berührungsoberfläche eines der beiden komplementären Teilstücke (13, 14) eine Nut (14') der gleichen Form und Abmessungen wie das schmelzbare Element (1) aufweist, und
daß der Verfahrensschritt des Einsetzens des schmelzbaren Elementes (1) darin besteht, das schmelzbare Element in das Innere der Nut (14') einzusetzen und die beiden komplementären Teilstücke (13, 14) zusammenzusetzen, wobei das Zusammensetzen darin besteht, (a) die beiden Berührungsoberflächen der beiden komplementären Teilstücke (13, 14) mit Hilfe eines anorganischen Kitts zu verbinden und (b) die beiden derart miteinander verbundenen komplementären Teilstücke (13, 14) einem Druck zu unterwerfen, um die beiden Berührungsoberflächen fest gegeneinander anzudrücken, und sie einer thermischen Behandlung bei einer niedrigeren Temperatur als der Schmelzpunkt des schmelzbaren Elements (1) zu unterwerfen, um auf diese Weise eine starre und dichte Umhüllung (3) zu bilden.

29. Herstellungsverfahren nach einem der Ansprüche 23 bis 26, bei der das schmelzbare Element (1) langgestreckte Form aufweist, dadurch gekennzeichnet, daß:
die Umhüllung (3) aus zwei von der Keramik gebildeten komplementären Teilstücken (15, 16) hergestellt wird, wobei eines der Teilstücke eine ringförmige Form und das andere die Form eines derart dimensionierten Schafts aufweist, daß es in das ringförmige Teil eingesetzt werden kann, die beiden Teilstücke jeweils eine Berührungsoberfläche mit dem anderen aufweisen, die Berührungsoberfläche eines der beiden Teile eine Nut (15') der gleichen Form und Abmessungen wie das schmelzbare Element (1) aufweist, und
daß der Verfahrensschritt des Einsetzens des schmelzbaren Elementes darin besteht, das schmelzbare Element im Innern der Nut (15') einzusetzen, das Teilstück in Form eines Schafts in das andere Teilstück mit Ringform (15, 16) einzusetzen und die beiden Teilstücke zusammenzusetzen, wobei das Zusammensetzen darin besteht, (a) die beiden Berührungsoberflächen der beiden komplementären Teilstücke (15, 16) mit Hilfe eines anorganischen Kitts zu verbinden und (b) die beiden derart miteinander verbundenen komplementären Teilstücke (15, 16) einer thermischen Behandlung bei einer niedrigeren Temperatur als der Schmelzpunkt des schmelzbaren Elements (1) zu unterwerfen, um auf diese Weise eine starre und dichte Umhüllung (3) zu bilden.

30. Herstellungsverfahren nach einem der Ansprüche 23 bis 26, bei der das schmelzbare Element (1) langgestreckte Form aufweist, dadurch gekennzeichnet, daß:
die Umhüllung aus Keramik aus einem rohrförmigen Teil (17) und einer Vielzahl zylindrischer Elemente (18) geringer Länge hergestellt wird, wobei die zylindrischen Elemente (18) sich der Form des schmelzbaren Elements (1) anschmiegende Nuten aufweisen, die auf den zylindrischen Elementen (18) derart positioniert sind, daß das schmelzbare Element (1) einem nicht geradlinigen Weg folgt, wenn es in die Nuten der zylindrischen Elemente (18) eingesetzt wird, die stumpf aneinander anstoßend im Innern des rohrförmigen Teils (17) angeordnet sind, und
daß der Verfahrensschritt des Einsetzens des schmelzbaren Elements (1) darin besteht, (a) das schmelzbare Element in die Nuten der zylindrischen Elemente (18) einzusetzen und die von dem schmelzbaren Element (1) begleiteten zylindrischen Elemente stumpf aneinander anstoßend im Inneren des rohrförmigen Teils (17) positionieren und (b) die zylindrischen Elemente (18) und den rohrförmigen Teil (17) mit Hilfe eines anorganischen Kitts zu verbinden und (c) die zylindrischen Elemente (18) und den rohrförmigen Teil (17), die auf diese Weise miteinander verbunden sind, einer thermischen Behandlung bei einer niedrigeren Temperatur als der Schmelzpunkt des schmelzbaren Elements (1) zu unterwerfen, um auf diese Weise eine starre und dichte Umhüllung (3) zu bilden.

31. Herstellungsverfahren eines schmelzbaren Strombegrenzers (F) nach Anspruch 1, dadurch gekennzeichnet, daß es die folgenden Verfahrensschritte aufweist:
man stellt eine von einer starren nichtporösen Keramik hoher Dichte gebildete, einen Hohlraum (28; 29) bildende Umhüllung (3) her, wobei die Keramik einen großen dielektrischen spezifischen Widerstand gegenüber einer erhöhten Temperatur sowie eine große Festigkeit gegenüber inneren Druckschocks und Temperaturschocks aufweist,
man injiziert ein geschmolzenes Metall (23; 24) in das Innere des Hohlraums (28; 29) der Umhüllung, um so diesen Hohlraum vollständig ohne Zurücklassen eines Leerraums zur Bildung eines schmelzbaren Elements (1) zu füllen, und
man bringt auf der Umhüllung ein Paar von Anschlüssen (5, 6) an, die untereinander über das schmelzbare Element (1) verbunden sind, wobei die Anschlüsse (5, 6) die Verbindung des schmelzbaren Elementes in einer elektrischen Schaltung ermöglichen, die in der Lage ist, einen Überstrom zu erleiden.

32. Herstellungsverfahren nach Anspruch 31, dadurch gekennzeichnet, daß die starre, nicht poröse Keramik darüber hinaus eine große thermische Leitfähigkeit und eine große spezifische Wärme aufweist, um die im Innern der Umhüllung (3) durch den elektrischen Bogen erzeugte Hitze schnell zu absorbieren.

33. Herstellungsverfahren nach Anspruch 31 oder 32, dadurch gekennzeichnet, daß der Herstellungsschritt der Umhüllung (3) die Verwendung mindestens eines Metallstücks mit hohem Schmelzpunkt zur Bildung des Hohlraums (29) der Umhüllung (3) umfaßt.

34. Verfahren zum Herstellen eines schmelzbaren Strombegrenzers (F) nach Anspruch 31 oder 32, bei dem das schmelzbare Element (1) langgestreckte Form aufweist, dadurch gekennzeichnet,
daß der Verfahrensschritt der Herstellung der Umhüllung (3) die Herstellung zweier von der Keramik gebildeter komplementärer Teilstücke (13, 14; 15, 16) umfaßt, die jeweils eine Berührungsoberfläche mit dem anderen der beiden Teile aufweisen, wobei die Berührungsoberfläche eines der beiden komplementären Teilstücke (14; 15) eine Nut (14'; 15') der gleichen Form und Abmessungen wie das schmelzbare Element (1) enthält und
daß der Verfahrensschritt der Herstellung der Umhüllung darüber hinaus das Zusammensetzen der beiden komplementären Teilstücke (13, 14; 15, 16) umfaßt, das darin besteht, ihre Berührungsoberflächen miteinander zu verbinden.
